# EUROPÄISCHE PATENTSCHRIFT

(11) **EP 1 100 620 B1**
(45) Veröffentlichungstag und Bekanntmachung des Hinweises auf die Patenterteilung: **17.03.2004**
(21) Anmeldenummer: 99939380.4
(22) Anmeldetag: 16.07.1999
(51) Int. Cl.: B02C 23/06, B02C 19/18

(54) **VERFAHREN UND VORRICHTUNG ZUR ULTRAFEIN-MAHLUNG UND -MISCHUNG VON FESTEN MATERIALIEN**
METHOD AND DEVICE FOR ULTRA-FINE MILLING AND MIXING SOLID MATERIALS
PROCEDE ET DISPOSITIF DE BROYAGE ET DE MELANGE ULTRA-FIN DE MATERIAUX SOLIDES

(30) Priorität: 17.07.1998 DE 19832304
(43) Veröffentlichungstag der Anmeldung: 23.05.2001
(73) Patentinhaber: Weichert, Reiner, 38678 Clausthal-Zellerfeld (DE)
(72) Erfinder: Weichert, Reiner, 38678 Clausthal-Zellerfeld (DE)
(74) Vertreter: Behrens, Dieter, Dr.-Ing.
(86) Internationale Anmeldenummer: PCT/EP1999/005089
(87) Internationale Veröffentlichungsnummer: WO 2000/003806

(56) Entgegenhaltungen:
- DE-A- 2 023 995
- DE-A- 3 505 024
- DE-A- 3 627 283
- FR-A- 2 608 922
- US-A- 3 072 347
- US-A- 4 013 232
- US-A- 5 513 809

## Beschreibung

Die Erfindung betrifft ein Verfahren und die Verwendung einer an sich bekannten Vorrichtung zur Ultrafein-Mahlung und - Mischung von festen Materialien auf mittlere Korngrößen weit unter 1µm bzw. auf sogenannte Nano-Feinheiten und/oder zur Mischung von Pulvern mit mittleren Korngrößen im Nano-Bereich (sogenannte Nano-Pulver), bei dem das Aufgabegut und ein Additiv in einen Mahlbehälter mit losen Mahlkörpern gegeben und mittels der in Relativbewegung zueinander versetzbaren losen Mahlkörper auf die gewünschte Feinheit zerkleinert oder vermischt werden und anschließend das Additiv aus dem Mahlgut abgetrennt wird.

Zur Ultrafein-Mahlung und ―Mischung von festen Materialien werden Mühlen mit losen Mahlkörpern eingesetzt. Solche Mühlen sind neben Kugelmühlen, Schwingmühlen und Rührwerksmühlen auch Planetenkugelmühlen. Je kleiner Partikel sind, desto höher ist die Festigkeit der Primärteilchen oder - bei Nano-Pulvern - die der stets vorhandenen Teilchenagglomerate, und desto mehr volumenspezifische mechanische Energie ist zur Mahlung der Primär- oder Agglomeratteilchen notwendig. Man hat eine untere, materialabhängige Partikelgröße beobachtet, unter der keine Sprödzerkleinerung mehr stattfindet. Feinste Partikel verhalten sich plastisch. Nano-Pulver sind mit bekannten Methoden nur grob, aber nicht fein bzw. vollständig mischbar, da deren Agglomerate nicht ausreichend zerkleinert oder aufgeteilt werden.

Das plastische Verhalten und die hohen volumenspezifischen mechanischen Energien, die beim Zusammenprall von losen Mahlkörpern auf die Mahlgutpartikel übertragen werden, führen bei der Zerkleinerung dazu, dass bereits zerkleinerte Partikel zu festen Agglomeraten zusammengepresst werden, also reagglomerieren. Die dabei auftretenden hohen Temperaturen können sogar zu einem Zusammensintern führen, so dass die Agglomerate Festigkeiten des ursprünglichen Partikelmaterials erreichen. Bei der herkömmlichen Mahlung gibt es daher eine untere Partikelgröße, die nicht wesentlich unterschritten werden kann. Sie hängt vom Material ab und liegt in der Größenordnung von 1µm.

Zur Minderung des plastischen Verhaltens hat man den Mahlbehälter z. B. von Kugel-, Schwing- oder Rührwerksmühlen von außen (über einen Kühlmantel) oder von innen (z. B. über die Rührwerkswelle oder andere Innenteile) gekühlt, meist auf Temperaturen wenig unter dem Gefrierpunkt, (DE 92 08 275 U1), oder man hat Flüssiggas in den Mahlbehälter zugegeben.

Bei der Zerkleinerung von Gummiabfällen wird flüssiger Stickstoff in dem von außen gekühlten Mahlbehälter einer Schwingmühle (Stabmühle) versprüht und verdampft (US 5,513,809 A).

Bei der Herstellung von wässrigen Pigment-Dispersionen hat man zum Dispergieren durch Zerkleinern eines 70 bis 80% Wasser enthaltenden Filterkuchens diesen nach Zusatz eines Stabilisators teilweise, das heißt zu etwa 50%, gefroren und durch Rühren mittels eines Rührers, z. B. Blattrührers, mittels der gebildeten Eiskristalle die Agglomerate zu Primärteilchen mit einer Korngröße von etwa 0,2 bis 0,3 µm und darüber zerkleinert (US 4,013,232 A).

Man hat auch feste Partikel auf Feinheiten von 1 bis 20 µm dadurch zu zerkleinern versucht (DE 37 02 484 A1), dass man zuvor in üblicherweise auf etwa 50 µm vorzerkleinerte Partikel mit Quellflüssigkeit, insbesondere Wasser, durchsetzt bzw. getränkt (gegebenenfalls unterstützt durch Ultraschall) und dann wiederholt gefroren und wiederaufgetaut hat. Dieses Verfahren eignet sich - wenn überhaupt - nur für wenige Materialien und ist äußerst engerieaufwendig.

Der Reagglomeration hat man durch Zusatz von Additiven zum Mahlgut entgegenzuwirken versucht. Dabei hat man dem zu zerkleinernden Material weiche Substanzen, sog. Additive zugemischt, z. B. Steinsalz (DE 35 05 024 A1) oder Graphit, die weicher oder zähplastischer als das Mahlgut sind und in denen die Partikelbruchstücke beim Zerkleinern in dispergierter Form verteilt vorliegen bleiben. Dadurch lassen sich Partikel im Größenbereich von weit unter 1µm, also Nano-Partikel, erzeugen. Nach der Zerkleinerung wird das weiche Additiv entfernt - bei Steinsalz durch Auflösen in Wasser, bei Graphit durch Verbrennen.

Dieses Verfahren hat Einschränkungen und Nachteile. Das fertig zerkleinerte bzw. gemahlene Mahlgut muß in dem Lösungsmittel, mit dem die zugesetzte Substanz, das Additiv, ausgewaschen wird, unlöslich sein. Im allgemeinen bleiben gewisse Verunreinigungen zurück, was bei vielen Produkten nicht annehmbar ist. Ist als Additiv Graphit verwendet worden und wird dieser durch Verbrennen entfernt, besteht die Gefahr chemischer Reaktionen mit dem Mahlgut.

Hochdispergierte Partikelsysteme höchster Feinheit im Nanometer-Bereich erlangen zunehmend Bedeutung, weshalb eine geeignete Mahl- und Mischtechnologie nötig wird, mit der sich auch neuere Materialien im Bereich keramischer Stoffe, Materialien für die optische und elektronische Industrie, supraleitfähige keramische Stoffe und Verbundstoffe sowie pharmazeutische Stoffe zerkleinern lassen.

Der Erfindung liegt die Aufgabe zugrunde, ein Verfahren und eine Verwendung einer an sich bekannten Mühle hierfür anzugeben, mit denen sich Teilchen im Nanometer-Bereich erzeugen und/oder vollständig homogen vermischen lassen, für die die beschriebenen Einschränkungen entfallen und die Anwendungsmöglichkeiten für Materialien eröffnen, die sich bisher nicht auf Feinheiten weit unter 1µm zerkleinern oder im Nanometer-Bereich mischen ließen.

Die Lösung dieser Aufgabe besteht bei einem Verfahren zur Ultrafein-Mahlung von festen Materialien auf Korngrößen weit unter 1µm und/oder zur Mischung von Pulvern und Agglomeraten mit Korngrößen im Nanometer-Bereich, bei dem Aufgabegut und ein Additiv in einen Mahlbehälter mit losen Mahlkörpern gegeben und mittels der in Relativbewegung zueinander versetzten Mahlkörper und Mahlbehälter wände und gegebenenfalls Mahlwerkzeugen (Rührwerksmühlen) auf die gewünschte Feinheit zerkleinert oder vermischt werden und anschließend das Additiv aus dem Gut abgetrennt wird, erfindungsgemäß darin, dass die Mahlung in gekühlter Atmosphäre in Gegenwart eines erstarrten, sich gegenüber dem Gut inert verhaltenden, bei Umgebungsdruck bei Temperaturen unterhalb von 50°C verdampfbaren Additivs bei Temperaturen unterhalb dessen Schmelz- oder Sublimationstemperatur vorgenommen wird und dass anschließend das Additiv durch Verdampfen aus dem Mahlgut entfernt wird. Das Additiv soll somit bei Umgebungs- oder Raumtemperatur flüssig oder dampf- bzw. gasförmig und beim Mahlen/Mischen in festem Aggregatzustand vorliegen. Als Additiv haben sich Wasser-Eis oder Kohlendioxid-Eis (festes Kohlendioxid) oder ähnliche Stoffe wie Kältemittel R134a besonders bewährt. Bei der Mahlung unter Zugabe von Wasser-Eis wird zweckmäßigerweise eine Temperatur unterhalb von etwa -30°C, insbesondere -50°C, eingehalten, während bei der Mahlung unter Verwendung von Kohlendioxid-Eis Temperaturen unterhalb etwa -80°C vorteilhaft sind. Eine Ausgestaltung des Verfahrens sieht vor, dass das Mahlgut bzw. das Mischgut aus Mahlgut und Additiv vor Aufgabe in den Mahlbehälter vorgekühlt wird.

Zur Kühlung der Atmosphäre im Mahlbehälter auf niedrige Temperaturen, die ein Schmelzen oder Verdampfen des Additivs verhindern, eignen sich entsprechend abgekühlte Kältemittel, aber auch verflüssigte Gase wie flüssiger Stickstoff.

Die Zumischung von feinkörnigem Wasser-Eis oder festem Kohlendioxid als Additiv bei der Mahlung/Mischung bei tiefen Temperaturen hat den Vorzug, dass das Mahl- oder Mischgut schonend behandelt wird und dass keine Verunreinigungen zurückbleiben. Eine Reagglomeration bereits zerkleinerter, sehr feiner Teilchen wird bei der Mahlung unterdrückt.

Die in Anspruch 7 angegebene Verwendung Mahlvorrichtungen bekannter Art, wie die genannten Schwingmühlen und Rührwerksmühlen, ist nach entsprechender Ergänzung für die Erfordernisse der Kühlung auf sehr tiefe Temperaturen möglich. Dazu ist ein Kühlmantel mit Zu- und Abführanschlüssen für das Kühlwasser um den Mahlbehälter herum vorgesehen. Erfindungsgemäß ist jedoch ein Kühlmantel und ein Mahlbehälter vorzusehen, die sehr niedrigen Temperaturen eines Kältemittels auch im Mahlbetrieb zu widerstehen geeignet sind. Das Kältemittel wird auf die erforderlichen, sehr niedrigen Temperaturen durch eine Kältemaschine gebracht, wenn es nicht in flüssigem Zustand angeliefert wird. Die Kältekapazität muss so groß sein, dass die im Mahlraum von der Mühle aufgenommene elektrische Energie, die nahezu vollständig in Wärme umgesetzt wird, abtransportiert wird. Bei Verwendung von Kugel- und Schwingmühlen genügt im allgemeinen ein den Mahlbehälter umgebender Kühlmantel, weil die Mahlkörper und das Mahlgut ausreichend umgewälzt und immer wieder an die Mahlbehälterwände zur Wärmeabfuhr gelangen. Bei Rührwerksmühlen ist zusätzlich eine Kühlung der Rührwelle vorzusehen, um einen intensiven Wärmetausch sicherzustellen.

Eine diskontinuierlich arbeitende Schwingmühle wird mit folgenden Schritten betrieben:
1. Kühlen des Mahlraumes durch Einleiten von flüssigem Stickstoff in den den Mahlraum umgebenden Kühlmantel;
2. Befüllen der gekühlten Mühle durch eine Befüllungsöffnung mit Mahlkörpern, dem zu zerkleinernden, gfs. vorgekühlten Material geeigneter Ausgangsfeinheit, mittlere Partikelgröße, vornehmlich unter etwa 20µm, bzw. den zu mischenden Nano-Pulvern und dem kalten, festen, feinkörnigen Additiv;
3. Inbetriebnahme der Mühle und Mahlen oder Mischen; und
4.Abschalten, Erwärmen, Gutentnahme, Trocknen (wenn das Additiv Wasser ist).

Die Mahlvorrichtung arbeitet hierbei diskontinuierlich. Eine kontinuierliche Mahlung ist auch möglich mit entsprechenden flexiblen wärmeisolierten Zu- und Ableitungen. Darüberhinaus muss ständig Aufgabegut vorgekühlt und feinkörniges Additiv erzeugt und aufgegeben werden. Ebenso ist das fertig gemahlene/vermischte Gut stetig abzuführen und sind gfs. ausgetragene Mahlkörper abzutrennen und gfl. im Kreislauf, evt. nach Klassierung, in den Mahlraum zurückzuführen.

Zu den Einsatzgebieten der Erfindung zählen die Erzeugung von Nano-Partikeln aus pharmazeutischen Substanzen unter Verwendung insbesondere von festem Kohlendioxid als Additiv, seltener von Wasser-Eis. Durch die Kaltmahlung werden selbst empfindliche Substanzen nicht geschädigt. Eine herkömmliche Kühlmahlung ohne Zusatz von Additiven würde nicht zur Erzeugung von Nano-Partikeln führen.

Die Erfindung ist ferner einsetzbar bei der Erzeugung von hochreinen Nano-Partikeln für nanostrukturierte Materialien (Keramik, Metalle, Nano-Verbundmaterialien, optoelektronische Nano-Materialien). Schließlich eignet sich die Erfindung auch für das Mischen von Nano-Pulvern, die auf andere Art hergestellt wurden. Nano-Partikel sind äußerst schwierig homogen miteinander zu vermischen.

Ein Ausführungsbeispiel einer erfindungsgemäßen Mahlvorrichtung ist anhand einer Zeichnung näher erläutert, in der zeigt:
- Fig. 1: eine Draufsicht einer Schwingmühle, z. T. im Schnitt,
- Fig. 2: die Schwingmühle nach Fig. 1 in einer Schnittansicht längs der Linie II-II, und
- Fig. 3: ein Fließbild einer Mahlanlage für die kontinuierliche Ultrafein-Mahlung.

Eine Schwingmühle 1 hat einen federnd auf dem Boden 16 abgestützten Mahlbehälter 2, der von einem Kühlmantel 3 und einer Isolation 4 vollständig umgeben ist. Für die Zu- und Ableitung eines Kältemittels sind in der in Fig. 1 rechten Stirnwand des Kühlmantels 3 Zufuhranschlüsse 7 und Abführanschlüsse 8 für z.B. flüssigen Stickstoff als Kältemittel vorgesehen. Auf der in Fig. 1 linken Seite des Mahlbehälters 2 ist eine Beschickungs- und Entnahmeöffnung 10 vorgesehen, die durch einen Verschlussdeckel 11 verschlossen ist. Über diesem ist eine Isolierstoffplatte 5 vorgesehen, die zum Öffnen des Deckels abnehmbar ist. Durch die Öffnung 10 erfolgt die Beschickung des Mahlbehälters 2 mit Mahlkugeln, dem zu zerkleinernden vorzerkleinerten Material sowie stückigem, ausreichend feinkörnigem, erstarrtem Additiv in Form von Wasser-Eis oder sublimiertem Kohlendioxid oder einem entsprechenden anderen Additiv, wie Kältemittel R134a. Ein Schwingrahmen 14, auf welchem der Mahlbehälter mit dem Kühlmantel und der Isolierung befestigt ist und der sich mittels Federelementen 15 auf dem Maschinenrahmenboden 16 abstützt, nimmt auch eine Antriebswelle 17 auf, auf der eine Exzentermasse 18 in bekannter Weise gelagert ist. Diese wird über die Antriebswelle 17 von einem Elektromotor angetrieben und versetzt so den Mahlbehälter 2 in Schwingungen. Aus diesem Grund müssen die Zuleitungen und Ableitungen 7,8 zum Kühlmantel entsprechend elastisch ausgebildet sein.

Vor dem Beschicken des Mahlbehälters durch seine Beschickungsöffnung 10 mit Mahlkörpern, Aufgabegut und Additiv wird dieser durch Einleitung des Kältemittels in den Kühlmantel abgekühlt. Anschließend wird der Antrieb eingeschaltet, und der Mahl- bzw. Mischvorgang beginnt. Dieser kann über längere Zeit bis zu mehreren Stunden zur Erzielung ausreichender Feinheit im Nanometer-Bereich dauern.

Fig. 3 zeigt das Fließbild einer kontinuierlich betriebenen Anlage mit einer Schwingmühle 1 zur Durchführung des Verfahrens nach der Erfindung. Die Schwingmühle 1 wird über eine Leitung 44 aus einer Vorkühleinrichtung 30 für das Mahlgut bzw. das Mischgut beschickt, das bei Raumtemperatur über eine Leitung 31 zugeführt und durch eine Leitung 32 abgeführt wird. Das Additiv wird einer Aufbereitungseinrichtung 40 über eine Leitung 41 zugeführt und über eine Leitung 42 abgeführt. Die Einrichtung 40 dient dazu, das Additiv vorzukühlen, zum Erstarren zu bringen und die erstarrten gröberen Teilchen vorzuzerkleinern um ein feinkörniges Additiv zu erhalten. Gemeinsam werden das vorgekühlte Gut und das aufbereitete Additiv über eine Leitung 44 der Schwingmühle 1 aufgegeben, deren Kühlmantel über die Leitung 7 verflüssigter Stickstoff zugeführt und aus dem der Stickstoff nach Erwärmung, gegebenenfalls gasförmig - über die Leitung 8 abgezogen wird. Das Gut wird über eine Leitung 46 kontinuierlich abgeführt, wobei der Auslass des Mahlbehälters mit einer Trenneinrichtung zum Zurückhalten der Mahlkugeln versehen sein kann. Die Zufuhrleitung 44 und die Abfuhrleitung 46 müssen flexibel, die Zufuhrleitung 44 darüber hinaus isoliert ausgebildet sein.

Zum Entfernen des Additivs gelangt das Fertiggut in einen Additiv-Verdampfer 50, aus dem das Fertiggut über die Leitung 52 abgezogen wird. Das aus der Leitung 46 abgezogene Gut kann gegebenenfalls auch alle oder nur feine Mahlkörper, die nicht zurückgehalten wurden, enthalten. Diese können dann optional über eine Rückführleitung 48 der Aufgabeleitung 44 zugeführt werden. Aus dem Additiv-Verdampfer 50 tritt über eine Leitung 54 das Additiv dampfförmig aus und kann gegebenenfalls wieder aufbereitet und erneut eingesetzt werden. Das über die Leitung 52 abgezogene Fertiggut kann gegebenenfalls zur Trocknung einer bekannten Gefriertrocknungsvorrichtung aufgegeben werden, was bei Verwendung von Wasser-Eis als Additiv erforderlich sein könnte.

## Patentansprüche

1. Verfahren zur Ultrafein-Mahlung und -Mischung von festen Materialien auf Korngrößen weit unter 1µm und/oder zur Mischung von Pulvern und Agglomeraten mit Korngrößen im Nanometer-Bereich, bei dem Aufgabegut und ein Additiv in einen Mahlbehälter mit losen Mahlkörpern gegeben und mittels der in Relativbewegung zueinander versetzbaren losen Mahlkörper und Mahlbehälter wände auf die gewünschte Feinheit zerkleinert werden und anschließend das Additiv aus dem Mahlgut abgetrennt wird,
**dadurch gekennzeichnet, daß** die Mahlung in gekühlter Atmosphäre in Gegenwart eines erstarrten, sich gegenüber dem Mahlgut inert verhaltenden, bei Umgebungsdruck und Temperaturen unterhalb von 50°C verdampfbaren Additivs bei Temperaturen unterhalb dessen Schmelz- oder Sublimationstemperatur vorgenommen wird, und
daß anschließend das Additiv durch Verdampfen aus dem Gut entfernt wird.

2. Verfahren nach Anspruch 1, **dadurch gekennzeichnet, daß** als Additiv Wasser-Eis eingesetzt wird.

3. Verfahren nach Anspruch 1, **dadurch gekennzeichnet, daß** als Additiv Kohlendioxid-Eis eingesetzt wird.

4. Verfahren nach Anspruch 2, **dadurch gekennzeichnet, daß** die Mahlung bei Temperaturen unterhalb von etwa -50°C vorgenommen wird.

5. Verfahren nach Anspruch 3, **dadurch gekennzeichnet, daß** die Mahlung bei Temperaturen unterhalb von etwa -80°C vorgenommen wird.

6. Verfahren nach einem der Ansprüche 1 bis 6, **dadurch gekennzeichnet, daß** das Mahlgut bzw. das Mischgut aus Mahlgut und Additiv vor Aufgabe in den Mahlbehälter vorgekühlt wird.

7. Verwendung einer Mahlvorrichtung mit einem Mahlbehälter (2), der von einem Zu- und Abführanschlüsse (7, 8) für ein Kältemittel aufweisenden Kühlmantel (3) umgebenen und mit Mahlkörpern, Mahlgut und einem Additiv beschickbar ist, zur Ultrafein-Mahlung und -Mischung von festen Materialien auf Korngrößen weit unter 1µm und/oder zur Mischung von Pulvern und Agglomeraten mit Korngrößen im Nanometer-Bereich, bei dem das in den Mahlbehälter aufgegebene Aufgabegut durch die in Relativbewegung zueinander versetzbaren losen Mahlkörper und Mahlbehälter wände in Gegenwart eines erstarrten, sich gegenüber dem Mahlgut inert verhaltenden, bei Umgebungsdruck und Temperaturen unterhalb von 50°C verdampfbaren Additivs bei Temperaturen unterhalb dessen Schmelz- oder Sublimationstemperatur auf die gewünschte Feinheit zerkleinert wird und anschließend das Additiv aus dem Mahlgut durch Verdampfen entfernt wird.

8. Verwendung nach Anspruch 7, **gekennzeichnet durch** den Einsatz einer Schwingmühle als Mahlbehälter.

9. Verwendung nach Anspruch 7, **gekennzeichnet durch** den Einsatz einer Rührwerksmühle als Mahlbehälter.

## Claims

1. A method for ultrafine grinding and mixing of solid materials to particle sizes far below 1 µm and/or for mixing of powders and agglomerate material having particle sizes in the range of nanometers, wherein material to be processed and an additive are fed into a grinding chamber with loose grinding media and are comminuted to the desired particle size by means of the loose grinding media adapted to be set in relative motion relative to each other and grinding chamber walls and thereafter the additive is removed from the processed material,
**characterised in that**
grinding is performed in cooled atmosphere in the presence of an additive that is solidified and below its melting or sublimation temperature and behaves chemically inert with regard to the material to be processed and that can evaporate at ambient pressure and temperatures below 50°C, and
that thereafter the additive is removed from the material by evaporation.

2. The method according to claim 1, **characterised in that** water ice is used as additive.

3. The method according to claim 1, **characterised in that** carbon dioxide ice is used as additive.

4. The method according to claim 2, **characterised in that** grinding takes place at temperatures below about -50°C.

5. The method according to claim 3, **characterised in that** grinding takes place at temperatures below about -80°C.

6. The method according to one of claims 1 to 6, **characterised in that** the material to be processed and/or the mixed material comprised of material to be processed and additive is pre-cooled before it is fed into the grinding chamber.

7. Use of a grinding apparatus comprising a grinding chamber (2) that is encased by a cooling jacket (3) having inlet and outlet connections (7, 8) for a cooling agent and that is adapted to be fed with grinding media, material to be processed and an additive for ultrafine grinding and mixing of solid material to particle sizes far below 1 µm and/or for mixing of powders and agglomerate material having particle sizes in the range of nanometers, wherein the fed material fed into the grinding chamber is comminuted to the desired particle size, by way of the loose grinding media and grinding chamber walls, in the presence of an additive that is solidified and below its melting or sublimation temperature and behaves chemically inert with regard to the material to be processed and that can evaporate at ambient pressure and temperature below 50°C, and thereafter the additive is removed from the material by evaporation.

8. The use according to claim 7, **characterised by** employing a vibration mill as grinding vessel.

9. The use according to claim 7, **characterised by** employing an agitator mill as grinding vessel.

## Revendications

1. Procédé de broyage et de mélange ultra-fin de matériaux solides pour l'obtention de granulométries largement inférieures à 1µm et/ou de mélange de poudres et d'agglomérats de granulométries de l'ordre du nanomètre, dans le cadre duquel la matière de charge et un additif sont mis dans un récipient de broyage avec des corps broyants en vrac et sont réduits à la finesse souhaitée à l'aide des corps broyants en vrac pouvant être animés d'un mouvement relatif les uns par rapport aux autres et à l'aide des parois du récipient de broyage, et dans le cadre duquel l'additif est ensuite séparé de la matière broyée,
**caractérisé en ce que** le broyage s'effectue dans une atmosphère réfrigérée en présence d'un additif solidifié, lequel se comporte de manière inerte par rapport à la matière à broyer et est évaporable à une pression ambiante et à des températures inférieures à 50°C, à des températures situées en dessous de la température de fusion ou de la température de sublimation dudit additif, et
**en ce que** l'additif est ensuite éliminé par évaporation de la matière broyée.

2. Procédé selon la revendication 1, **caractérisé en ce que** de la glace d'eau est utilisée comme additif.

3. Procédé selon la revendication 1, **caractérisé en ce que** de la glace de dioxyde de carbone est utilisée comme additif.

4. Procédé selon la revendication 2, **caractérisé en ce que** le broyage s'effectue à des températures inférieures à env. -50°C.

5. Procédé selon la revendication 3, **caractérisé en ce que** le broyage s'effectue à des températures inférieures à env. -80°C.

6. Procédé selon l'une des revendications 1 à 5, **caractérisé en ce que** la matière à broyer ou la matière à mélanger constituée par la matière à broyer et l'additif est pré-réfrigérée avant son introduction dans le récipient de broyage.

7. Utilisation d'un dispositif de broyage comprenant un récipient de broyage (2), lequel est entouré d'une enveloppe réfrigérante présentant des raccords d'amenée et d'évacuation (7, 8) pour un agent réfrigérant, et dans lequel peuvent être chargés des corps broyants, une matière à broyer et un additif, pour le broyage ultra-fin et le mélange de matériaux solides pour l'obtention de granulométries largement inférieures à 1µm et/ou pour le mélange de poudres et d'agglomérats de granulométries de l'ordre du nanomètre, dans le cadre duquel la matière de charge placée dans le récipient de broyage est réduite à la finesse souhaitée par les corps broyants en vrac pouvant être animés d'un mouvement relatif les uns par rapport aux autres et par les parois du récipient de broyage en présence d'un additif solidifié, lequel se comporte de manière inerte par rapport à la matière à broyer et est évaporable à une pression ambiante et à des températures inférieures à 50°C, à des températures situées en dessous de la température de fusion ou de la température de sublimation dudit additif, et dans le cadre duquel l'additif est ensuite éliminé par évaporation de la matière broyée.

8. Utilisation selon la revendication 7, **caractérisée par** l'utilisation d'un broyeur vibrant comme récipient de broyage.

9. Utilisation selon la revendication 7, **caractérisée par** l'utilisation d'un broyeur muni d'un agitateur comme récipient de broyage.
